# EUROPÄISCHE PATENTSCHRIFT

(11) **EP 0 297 024 B1**
(45) Veröffentlichungstag und Bekanntmachung des Hinweises auf die Patenterteilung: **31.07.1991**
(21) Anmeldenummer: 88730110.9
(22) Anmeldetag: 10.05.1988
(51) Int. Cl.: C21D 9/08, C21D 1/63

(54) **Verfahren zum Härten eines Hohlkörpers**
Method for hardening a hollow article
Procédé pour tremper une pièce creuse

(30) Priorität: 26.06.1987 DE 3721665
(43) Veröffentlichungstag der Anmeldung: 28.12.1988
(73) Patentinhaber: MANNESMANN Aktiengesellschaft, 40027 Düsseldorf (DE)
(72) Erfinder: von Hagen, Ingo, Dr. Ing., D-4150 Krefeld 1 (DE); Nickel, Wilhelm, Dipl.-Ing., D-4330 Mülheim 13 (DE); Prasser, Christoph, Dr. Ing., D-4300 Essen 1 (DE)
(74) Vertreter: Meissner, Peter E., Dipl.-Ing.

(56) Entgegenhaltungen:
- DE-B- 1 758 091
- METALLOVEDENIE I TERMICHESKAYA OBRABOTKA METALLOV, Nr. 9, September 1985, Seiten 7-10; T.A. BEILINOVA et al.: "Das Härten von Flaschen in Medium Wasser-Luft", & METAL SCIENCE AND HEAT TREATMENT, Band 27, Nr. 9-10, März 1986, Seiten 646-649, New York, US
- TRANSACTIONS ISIJ, Band 25, 1985, Seite B-122; K. ISHIMOTO et al: "Model study on deflection of pipe quenched with rotation"

## Beschreibung

Die Erfindung betrifft ein Verfahren zum Härten eines zylindrischen Hohlkörpers (z.B. Behälter, Rohre) aus Stahl in einem Kühlmittelbad, insbesondere in einem Wasserbad, im Rahmen einer Vergütungsbehandlung. Dabei taucht der erwärmte Hohlkörper, der mit seiner Längsachse parallel zum Badspiegel des Kühlmittels ausgerichtet ist, nur mit einem Teil seiner Oberfläche in das Kühlmittelbad ein und rotiert um seine Längsachse.

Ein derartiges Verfahren für Behälter, bei dem die Wärmeabfuhr über die gesamte Behälterlänge gewährleistet ist, ist beispielsweise aus einer Veröffentlichung in der russischen Zeitschrift "Metallovedenie i termitcheskaja obrabotka metallov" (Nr. 9, 1985, Seite 7-10: Das Härten von Flaschen im Medium "Wasser-Luft" (übersetzt)) bekannt.

Die Drehzahl des abzukühlenden Behälters wird bei diesem Verfahren konstant gehalten und in ihrer Höhe so eingestellt, daß möglichst eine maximale Abkühlgeschwindigkeit erreicht wird. Sobald die Oberflächentemperatur auf einen vorgegebenen Wert in der Nähe des Beginns der Martensitumwandlung (z.B. 315°C) abgesunken ist, wird der Behälter aus dem Kühlwasserbad herausgehoben und kühlt in mehr als 50 min langsam an Luft weiter ab. Die Möglichkeit, die für den Kühlvorgang insgesamt erforderliche Zeit dadurch zu verringern, daß die Kühlbehandlung im Wasserbad einfach verlängert wird, führt bei dem bekannten Verfahren vielfach zum Auftreten von Härterissen und somit zur Entstehung von Ausschußproduktion, ist also nicht praktisch gangbar.

Der vorliegenden Erfindung liegt daher die Aufgabe zugrunde, das eingangs geschilderte Verfahren zum Härten von zylindrischen Hohlkörpern so zu verbessern, daß die Kühlzeiten verringert werden, wobei insbesondere zum Ende des Abkühlvorganges eine gleichmäßige und schonende Kühlung des Hohlkörpers gewährleistet ist und der Hohlkörper auch im Bereich der dickeren Wände an seinen Enden gleichmäßig abgekühlt wird.

Gelöst wird diese Aufgabe durch ein Verfahren mit den Merkmalen des Patentanspruchs 1; vorteilhafte Weiterbildungen der Erfindung sind in den Unteransprüchen 2-5 angegeben.

Das erfindungsgemäße Verfahren, das zunächst am Beispiel von Behältern erläutert wird, sieht vor, daß das Drehen des Behälters im Kühlmittelbad in Abhängigkeit von der Oberflächentemperatur des Behälters mit sich verändernder Drehzahl in der Weise durchgeführt wird, daß die Drehzahl nach Erreichen der Temperatur, bei der die Martensitbildung einsetzt (Martensitstarttemperatur), gegenüber der Drehzahl im vorausgehenden Teil der Abkühlung deutlich erhöht ist. Das bedeutet, daß die im Kühlmittelbad vorgenommene Abkühlung praktisch in zwei zeitlichen Abschnitten mit unterschiedlicher Abkühlgeschwindigkeit durchgeführt wird, die durch das Erreichen der Martensitstarttemperatur voneinander abgegrenzt sind. Im ersten Abschnitt wird der Behälter möglichst schnell abgekühlt, um die Bildung unerwünschter Gefügebestandteile zu verhindern. Bei Annäherung an die Martensitstarttemperatur wird die Drehzahl des Behälters zur Einleitung der zweiten Abkühlphase gesteigert, es wird also nicht wie beim Stand der Technik die Abkühlung im Kühlmittelbad beendet und weiter an Luft abgekühlt. Eine solche Steigerung der Drehzahl führt überraschenderweise zu einer Verlangsamung der Wärmeabfuhr und somit zu einer schonenderen Abkühlung des Behälters, so daß sich die Entstehung von Härterissen in der Behälterwand vermeiden läßt. Die Erhöhung der Drehzahl kann dabei allmählich mit zunehmender Annäherung an die Martensitstarttemperatur erfolgen, so daß bei Unterschreiten der Martensitstarttemperatur auf jeden Fall sichergestellt ist, daß die Abkühlgeschwindigkeit auf das erforderliche Maß reduziert ist. Es kann aber auch bis unmittelbar vor Erreichen der Martensitstarttemperatur mit hoher Abkühlgeschwindigkeit gearbeitet werden und dann eine plötzliche Steigerung der Drehzahl erfolgen. Dies ermöglicht kürzeste Gesamtabkühlzeiten, erfordert aber eine sorgfältige und verzögerungsarme Steuerung der Drehzahl in Abhängigkeit von der erreichten Abkühltemperatur des Behälters.

Wesentlich für das erfindungsgemäße Verfahren ist in jedem Fall, daß die Abkühlung im Flüssigkeitsbad mit verminderter Abkühlgeschwindigkeit stattfindet, sobald die Martensitstarttemperatur erreicht bzw. unterschritten ist.

Die Erfindung beruht auf folgendem Effekt: Taucht ein rotierender heißer Behälter in Wasser ein, wird die sich bildende Dampfhaut infolge der Relativgeschwindigkeit zwischen Behälteroberfläche und Kühlmittel zerstört oder zumindest ihre Ausbildung erschwert. Erhöht man die Drehzahl des Behälters, wird zwar die Taktzeit, in der ein einzelnes Flächenelement wieder mit dem Kühlmittel in Kontakt gebracht wird, verkürzt, gleichzeitig wird aber auch Luft mit ins Kühlmittel gerissen. Diese vermindert die Kühlwirkung des Kühlmittels, so daß optimale Drehzahlen bestimmt werden können, durch die entweder hohe Abkühlintensitäten realisiert werden können oder die Abschreckgeschwindigkeit (durch Drehzahlerhöhung) erniedrigt werden kann.

Bei der üblichen Verwendung von Wasser als Kühlmittel hat es sich als zweckmäßig erwiesen, daß die Drehzahl des Behälters in der ersten Stufe der Abkühlung mindestens 40 U/min beträgt und sich im übrigen nach der Formel
$\text{N =} \frac{\text{6685}}{\text{D}} \text{(1 +} \frac{\text{4h}}{\text{D}} \text{) U/min}$

bestimmt, wobei D den Durchmesser des Behälters in mm und h die Eintauchtiefe ebenfalls in mm bedeuten. In der zweiten Stufe sollte die Drehzahl auch mindestens das Doppelte bis etwa das Fünffache der Anfangsdrehzahl gesteigert werden. In manchen Fällen ist es zweckmäßig, vor oder während der Änderung der Drehzahl, also zwischen den beiden Abkühlphasen im Kühlbad, den Behälter für etwa 10-60 sek. aus dem Kühlmittelbad herauszuheben, so daß sich die Temperatur seiner äußeren Oberfläche infolge der in den tieferen Schichten der Behälterwand noch enthaltenen Wärme wieder erhöht.

Durch eine solche Vorgehensweise wird der Temperaturunterschied über die Wanddicke verringert, so daß die Temperatur der Behälterinnenseite bei Erreichen der Martensitstarttemperatur auf der Behälteraußenseite tiefer liegt. Wird dann die Abschreckintensität zur Vermeidung von Rissen bei der Martensitumwandlung verringert, ergeben sich auf der Innenseite aufgrund der niedrigeren Temperatur günstigere Verhältnisse, um auch dort ein hundertprozentiges Martensitgefüge zu erzeugen.

Wenn anstelle von Behältern, die von vornherein aufgrund ihrer geschlossenen Stirnflächen den Eintritt von Kühlflüssigkeit in das Innere ausschließen, Rohre der Härtebehandlung unterzogen werden sollen, lassen sich gleichartige Abkühlverhältnisse wie bei Behältern dadurch erzielen, daß die Stirnseiten abgedichtet werden. Anderenfalls sind geeignete Maßnahmen zu treffen, die auf der Innenseite gleichmäßige Abkühlbedingungen über die gesamte Rohrlänge sicherstellen.

In den nachfolgenden Ausführungsbeispielen wird die Erfindung näher erläutert.

Ein um seine Längsachse rotierender Stahlbehälter mit einem Durchmesser von 224 mm wurde gekühlt, in dem er parallel zu seiner Längsachse 80 mm tief in ein Wasserbad getaucht wurde. In der ersten Stufe der Abkühlung betrug die Drehzahl des Behälters N₁ = 72 U/min. Bei dieser Drehzahl war die Eintauchgeschwindigkeit klein genug, um zu verhindern, daß die Abschreckwirkung durch mitgerissene Luft nennenswert vermindert wurde. Sobald die Oberflächentemperatur, die mittels eines Pyrometers (nach einer Drehung um 90° nach dem Auftauchen des entsprechenden Wandstückes aus dem Wasserbad) gemessen wurde, etwa die Martensitstarttemperatur erreicht hatte, wurde die Drehzahl des Behälters erhöht, und zwar auf einen Wert von ca. N₂ = 150 U/min. Die erste Stufe der Abkühlung hatte bis dahin ca. 15 sek. gedauert.

Bei der erhöhten Drehzahl war die Abschreckwirkung deutlich vermindert, da auf der Eintauchseite des Behälters Luft mitgerissen wurde. Die Entstehung von Rissen infolge zu hoher Abkühlgeschwindigkeit konnte vermieden werden.

Ebenfalls gute Abkühlverhältnisse, ohne daß Risse entstanden, wurden in einem anderen Beispiel erzielt, bei dem ein Behälter mit einem Durchmesser von 339 mm mit einer Drehzahl von N₁ = 48 U/min in Drehung versetzt wurde. Nach Unterschreiten der Martensitstarttemperatur auf der auftauchenden Seite des Behälters wurde die Drehzahl auf N₂ = 120 U/min erhöht, so daß auch hier keine Risse entstehen konnten, die Abkühlung aber schon innerhalb von 10 min abgeschlossen war.

## Patentansprüche

1. Verfahren zum Härten eines zylindrischen Hohlkörpers, insbesondere eines Behälters, aus Stahl im Rahmen einer Vergütungsbehandlung, wobei der erwärmte Hohlkörper in einem Kühlmittelbad, insbesondere einem Wasserbad, in der Weise abgekühlt wird, daß er mit seiner Längsachse parallel zum Badspiegel des Kühlmittelbades ausgerichtet ist, nur mit einem Teil seiner Oberfläche in das Kühlmittelbad eintaucht und um seine Längsachse rotiert, dadurch gekennzeichnet, daß die Drehzahl der Rotation während der Härtebehandlung in der Weise variiert wird, daß die Drehzahl nach Erreichen der Martensitstarttemperatur N₂ im Bereich der äußeren Oberfläche des Hohlkörpers deutlich gegenüber der Drehzahl vor Erreichen der Martensitstarttemperatur N₁ erhöht ist.

2. Verfahren nach Anspruch 1, dadurch gekennzeichnet, daß bei Einsatz von Wasser als Kühlmittel die Drehzahl N₁ vor Erreichen der Martensitstarttemperatur nach der Beziehung
$\text{N₁ =} \frac{\text{6685}}{\text{D}} \text{(1 +} \frac{\text{4h}}{\text{D}} \text{) U/min}$
bestimmt ist, wobei D den Durchmesser des Hohlkörpers in mm und h die Eintauchtiefe in mm sind, N₁ jedoch mindestens 40 U/min beträgt und daß die Drehzahl N₂ nach Erreichen der Martensitstarttemperatur mindestens doppelt so groß wie die Drehzahl N₁.

3. Verfahren nach Anspruch 1 oder 2, dadurch gekennzeichnet, daß die Änderung der Drehzahl bei Annäherung an die Martensitstarttemperatur allmählich erfolgt.

4. Verfahren nach Anspruch 1 oder 2, dadurch gekennzeichnet, daß die Änderung der Drehzahl bei Erreichen der Martensitstarttemperatur sprunghaft erfolgt.

5. Verfahren nach einem der Ansprüche 1-4, dadurch gekennzeichnet, daß unmittelbar vor oder während der Änderung der Drehzahl der Behälter für 10-60 Sek. aus dem Kühlmittelbad herausgehoben wird.

## Claims

1. Method for hardening a cylindrical hollow article, in particular a container, made of steel, in a quenching and tempering treatment operation, whereby the heated hollow article is cooled in a coolant bath, in particular a water bath, in that it is aligned with its longitudinal axis parallel to the level of the coolant bath, dips with only part of its surface into the coolant bath and rotates about its longitudinal axis, characterised in that the speed of rotation during the hardening treatment is varied in that once the martensite starting temperature N₂ has been reached in the region of the outer surface of the hollow article the speed is considerably increased with respect to the speed before the martensite starting temperature N₁ is reached.

2. Method according to Claim 1, characterised in that when water is used as a coolant the speed N₁ before the martensite starting temperature is reached is determined according to the equation
$\text{N₁ =} \frac{\text{6685}}{\text{D}} \text{(1 +} \frac{\text{4h}}{\text{D}} \text{) rpm}$
with D being the diameter of the hollow article in mm and h the depth of immersion in mm, but N₁ is at least 40 rpm, and that the speed N₂ after the martensite starting temperature is reached as at least twice as high as the speed N₁.

3. Method according to Claim 1 or 2, characterised in that the change in speed takes place gradually when approaching the martensite starting temperature.

4. Method according to Claim 1 or 2, characterised in that the change in speed upon reaching the martensite starting temperature takes place discontinuously.

5. Method according to one of Claims 1-4, characterised in that the container is lifted out of the coolant bath for 10-60 sec. immediately before or during the change of speed.

## Revendications

1. Procédé pour durcir ou tremper un corps creux cylindrique, en particulier un récipient, en acier dans le cadre d'un traitement thermique, le corps creux réchauffé étant refroidi dans un bain de fluide de refroidissement, en particulier un bain d'eau, de façon qu'il soit orienté avec son axe longitudinal parallèle à la surface du bain de fluide de refroidissement, qu'il ne plonge que par une partie de sa surface dans le bain de fluide de refroidissement et qu'il tourne autour de son axe longitudinal, caractérisé en ce que la vitesse de rotation pendant le traitement de trempe varie de façon que la vitesse de rotation N2 après avoir atteint la température de démarrage de la martensite dans la zone de la surface externe du corps creux est augmentée de façon importante par rapport à la vitesse de rotation N1 avant d'atteindre la température de démarrage de la martensite.

2. Procédé selon la revendication 1, caractérisé en ce que, lorsque l'on utilise de l'eau comme fluide de refroidissement, la vitesse de rotation N1 avant d'atteindre la température de démarrage de la martensite est déterminée par la relation:
$\text{N1 =} \frac{\text{6685}}{\text{D}} \text{(1 +} \frac{\text{4h}}{\text{D}} \text{) tours par minute}$
dans laquelle D est le diamètre du corps creux en mm et h la profondeur d'immersion en mm, N1 s'élevant cependant au moins à 40 tours par minute, et en ce que la vitesse de rotation N2 après avoir atteint la température de démarrage de la martensite est au moins le double de la vitesse de rotation N1.

3. Procédé selon la revendication 1 ou 2, caractérisé en ce que la variation de la vitesse de rotation en approchant la température de démarrage de la martensite a lieu graduellement.

4. Procédé selon la revendication 1 ou 2, caractérisé en ce que la variation de la vitesse de rotation lorsque l'on atteint la température de démarrage de la martensite a lieu brusquement.

5. Procédé selon une des revendications 1 à 4, caractérisé en ce que, directement avant ou pendant la variation de la vitesse de rotation, le récipient est retiré du bain de fluide de refroidissement pendant 10-60 secondes.
